# EUROPÄISCHE PATENTSCHRIFT

(11) **EP 0 609 682 B1**
(45) Veröffentlichungstag und Bekanntmachung des Hinweises auf die Patenterteilung: **28.03.2001**
(21) Anmeldenummer: 94100485.5
(22) Anmeldetag: 14.01.1994
(51) Int. Cl.: C22C 38/06

(54) **Oxidations- und korrosionsbeständige Legierung auf der Basis von dotiertem Eisenaluminid und Verwendung dieser Legierung**
Oxidation- and corrosion-resistant alloy based on doped iron aluminide and application of this alloy
Alliage résistant à l'oxydation et à la corrosion, à base l'aluminiure de fer dopé et application de cet alliage

(30) Priorität: 05.02.1993 DE 4303316
(43) Veröffentlichungstag der Anmeldung: 10.08.1994
(73) Patentinhaber: ABB (Schweiz) AG, 5401 Baden (CH)
(72) Erfinder: Nazmy, Mohamed Y., Dr., CH-5442 Fislisbach (CH); Noseda, Corrado, CH-8953 Dietikon (CH); Staubli, Markus, CH-5605 Dottikon (CH)

(56) Entgegenhaltungen:
- EP-A- 0 465 686
- WO-A-90/10722
- US-A- 2 768 915
- US-A- 5 084 109

## Beschreibung

### TECHNISCHES GEBIET

Oxidations- und korrosionsbeständige Legierungen auf der Basis von dotiertem Eisenaluminid Fe₃Al können in thermisch hoch belasteten und oxidierenden und/oder korrodierenden Wirkungen ausgesetzten Teilen thermischer Maschinen verwendet werden. Sie sollen dort in zunehmendem Masse oxiddispersionsgehärtete Stähle sowie Nickelbasis-Superlegierungen ersetzen.

### STAND DER TECHNIK

Bei der Erfindung wird ausgegangen von einer oxidations- und korrosionsbeständigen Legierung nach dem einleitenden Teil von Patentanspruch 1. Eine derartige, etwa aus US 5,158,744 A bekannte Legierung enthält als Bestandteile 24 bis 28 At% Aluminium, 0,1 bis 2 At% Niob, 0,1 bis 10 At% Chrom, 0,1 bis 1 At% Bor, 0,1 bis 2 At% Silicium und als Rest Eisen. Die bekannte Legierung zeichnet sich im Temperaturbereich zwischen 300 und 700°C durch eine hohe Oxidations- und Korrosionsbeständigkeit sowie eine hinreichende Warmfestigkeit aus. Bei Raumtemperatur weist diese Legierung zudem eine für viele Anwendungen ausreichende Duktilität auf.

### DARSTELLUNG DER ERFINDUNG

Der Erfindung, wie sie in Patentanspruch 1 angegeben ist, liegt die Aufgabe zugrunde, eine Legierung auf der Basis von dotiertem Eisenaluminid zu entwickeln, welche sich durch eine hohe Oxidations- und Korrosionsbeständigkeit auch bei Temperaturen oberhalb 700°C auszeichnet. Aufgabe der Erfindung ist auch eine geeignete Anwendung dieser Legierung.

Die erfindungsgemässe Legierung zeichnet sich bei hohen Temperaturen, von beispielsweise 1200°C, durch eine Oxidations- und Korrosionsbeständigkeit aus, welche diejenige von Legierungen nach dem Stand der Technik im allgemeinen weit übertrifft. Zugleich kann die erfindungsgemässe Legierung sehr kostengünstig durch Giessen oder durch Giessen und Walzen hergestellt werden. Ein weiterer Vorteil der erfindungsgemässen Legierung besteht darin, dass ihre Bestandteile ausschliesslich Metalle aufweisen, welche vergleichsweise preiswert und unabhängig von strategisch-politischer Beeinflussung verfügbar sind. Die erfindungsgemässe Legierung weist darüber hinaus eine für bestimmte Anwendungen in thermischen Strömungsmaschinen vergleichsweise geringe Dichte von nur 6,5 g/cm³ bei ausreichender Festigkeit und Duktilität auf.

### WEG ZUR AUSFÜHRUNG DER ERFINDUNG

Die Erfindung wird nachfolgend anhand der durch eine Figur näher erläuterten Ausführungsbeispiele beschrieben.

Hierbei zeigt die einzige Figur ein Diagramm, in dem das Oxidations- und Korrosionsverhalten einer Legierung I nach der Erfindung und dreier Legierungen II, III und IV nach dem Stand der Technik bei 1200°C in Abhängigkeit von der Zeit dargestellt ist.

Die in der Figur angegebenen Legierungen I, II, III und IV weisen die folgenden Zusammensetzungen auf:

### Legierung I (Legierung gemäss einem bevorzugten Ausführungsbeispiel der Erfindung):

| Bestandteil | Gew.% | At% |
|---|---|---|
| Aluminium | 16,38 | 28 |
| Niob | 2,01 | 1 |
| Chrom | 5,64 | 5 |
| Silicium | 0,61 | 1 |
| Bor | 0,74 | 3,15 |
| Titan | 1,38 | 1,33 |
| Eisen | Rest | Rest |

### Legierung II (unter der Handelsmarke "Incoloy" und der Bezeichnung MA 956 im Handel erhältliche, oxidations- und korrosionsbeständige Legierung mit guten Eigenschaften bei hohen Temperaturen): 20 Gew% Chrom, 4,5 Gew% Aluminium, 0,5 Gew% Titan, 0,5 Gew% Yttriumoxid Y₂O₃, Rest Eisen

### Legierung III (Legierung nach dem Stand der Technik gemäss US 5,158,744 A):

| Bestandteil | Gew.% | At% |
|---|---|---|
| Aluminium | 15,92 | 28 |
| Niob | 1,96 | 1 |
| Chrom | 5,48 | 5 |
| Silicium | 0,56 | 1 |
| Bor | 0,11 | 0,5 |
| Eisen | Rest | Rest |

### Legierung IV (unter der Handelsmarke "Hastelloy" und der Bezeichnung X im Handel erhältliche, oxidations- und korrosionsbeständige Legierung mit guten Eigenschaften bei hohen Temperaturen): 22 Gew% Chrom, 18,5 Gew% Fe, 1,5 Gew% Kobalt, 9 Gew% Molybdän, 0,6 Gew% Wolfram, 0,5 Gew% Mangan, 0,5 Gew% Silicium, 0,1 Gew% Kohlenstoff, Rest Nickel

Die Legierungen I und III sowie eine Legierung, welche die bei der Legierung I angegebenen Bestandteile sowie 300 ppm C und 100 ppm Zr aufweist, wurden in einem Lichtbogenofen unter Argon als Schutzgas erschmolzen. Als Ausgangsmaterialien dienten die einzelnen Elemente mit einem Reinheitsgrad von mehr als 99 %. Die Schmelze wurde zu einem Gusskörper von ca. 60 mm Durchmesser und ca. 80 mm Höhe abgegossen. Der Gusskörper wurde unter Vakuum wieder aufgeschmolzen und ebenfalls unter Vakuum in Form von Rundstäben mit ca. 12 mm Durchmesser und ca. 150 mm Länge oder in Form von Karotten mit einem minimalen Durchmesser von ca. 12 mm, einem maximalen Durchmesser von ca. 30 mm und einer Länge von ca. 120 mm vergossen. Hieraus sowie aus den Legierungen II und IV wurden Probekörper für Zugversuche sowie Plättchen mit einer Oberfläche von einigen cm² und einer Dicke von ca. 1-2 mm hergestellt.

Die Zugversuche wurden in Abhängigkeit von der Temperatur durchgeführt. Hieraus ergaben sich für die erfindungsgemässe Legierung I Zugfestigkeits-, Dehnungs- und Bruchdehnungseigenschaften, welche bei Raumtemperatur und bei Temperaturen oberhalb ca. 700°C vergleichbar waren mit den entsprechenden Eigenschaften der Legierung III. Unterhalb einer Temperatur von ca. 600 bis 800°C wiesen die Legierungen II und IV bessere Zugfestigkeits-, Dehnungs- und Bruchdehnungseigenschaften auf als die Legierung I. Diese hatte aber oberhalb des zuvor genannten Temperaturbereichs eine grössere Bruchdehnung als die beiden Legierungen II und IV.

Die aus den Gusskörpern hergestellten Plättchen der Legierungen I, II, III und IV wurden unter Luft auf 1200°C aufgeheizt. Der hierbei durch Oxidation und/oder Korrosion hervorgerufene Massenverlust oder Massenzuwachs jedes der Plättchen wurde nach bestimmten Zeitschritten, insbesondere nach ca. 15, 30, 108, 130, 145 und 500^{h} thermogravimetrisch ermittelt. Der Massenverlust -δW [mg] bzw. der Massenzuwachs δW [mg], bezogen auf die Grösse der Oberfläche A₀ [cm²] jedes der Plättchen, istist dann ein Mass für die Oxidations- und Korrosionsbeständigkeit der Legierungen I bis IV.

In der einzigen Figur ist nun das durch den Quotienten δW/A₀ nachgebildete Oxidations- und Korrosionsverhalten der Legierungen I bis IV in Abhängigkeit von der Zeit t [h] bei einer Umgebungstemperatur von 1200°C dargestellt. Hieraus ist ersichtlich, dass bei 1200°C die Legierung IV schon nach wenigen Stunden stark oxidiert und/oder korrodiert ist. Die Legierung III ist nach 500^{h} bereits doppelt so stark oxidiert und/oder korrodiert wie die erfindungsgemäss ausgeführte Legierung I, wohingegen die vergleichsweise teure und wegen ihrer Nichtgiessbarkeit nur schwer zu verarbeitende Legierung II eine mit der Legierung I vergleichbare Oxidations- und/oder Korrosionsbeständigkeit bei 1200°C aufweist.

Eine entsprechende Oxidations- und Korrosionsbeständigkeit ist auch bei einer erfindungsgemäss ausgeführten Legierung, welche die gleichen Bestandteile wie die Legierung I aufweist, aber zusätzlich noch 300 ppm Kohlenstoff und 100 ppm Zirkonium enthält, festzustellen. Diese Legierung zeichnet sich zusätzlich durch geringfügig erhöhte Festigkeit und verbesserte Schweissbarkeit aus.

Gute Oxidations- und Korrosionsbeständigkeit weist die Legierung nach der Erfindung dann auf, wenn der Aluminiumgehalt mindestens 24 und höchstens 28 At% beträgt. Sinkt der Aluminiumgehalt unter 24 At%, so verschlechtert sich die Oxidations- und Korrosionsbeständigkeit der erfindungsgemässen Legierung. Ist der Aluminiumgehalt grösser 28 At%, so versprödet die Legierung zunehmend.

Durch Zulegieren von 0,1 bis 10 At% Chrom wird die Oxidations- und Korrosionsbeständigkeit weiter erhöht. Zugaben von mehr als 10 At.-% Cr verschlechtern jedoch im allgemeinen die mechanischen Eigenschaften wieder.

Durch Zulegieren von 0,1 bis 2 At% Niob wird die Härte und die Festigkeit der erfindungsgemässen Legierung erhöht. Die Dehnbarkeit (Bruchdehnung) durchläuft bei Zugabe von 1 At.-% Niob ein Maximum. Neben oder anstelle von Niob können auch Wolfram und/oder Tantal mit einem Anteil von 0,1 bis 2 At% zulegiert werden.

Ein Anteil an 0,1 bis 2 At% Silicium verbessert die Giessbarkeit der erfindungsgemässen Legierung und wirkt sich günstig auf deren Oxidations- und Korrosionsbeständigkeit aus. Zudem wirkt Silicium härtesteigernd.

Durch Zulegieren von 0,1 bis 5 At% Bor und 0,01 bis 2 At% Titan wird die Oxidations- und Korrosionsbeständigkeit der erfindungsgemässen Legierung ganz erheblich verbessert. Dies ist vor allem dadurch bedingt, dass sich dann in der Legierung fein verteiltes Titandiborid TiB₂ bildet. Bei hohen Temperaturen und unter oxidierenden und/oder korrodierenden Bedingungen bildet sich auf der Oberfläche der erfindungsgemässen Legierung eine überwiegend Aluminiumoxide enthaltende Schutzschicht aus. Die Titandiborid-Phase trägt zu einer wesentlichen Stabilisierung dieser Schutzschicht bei, indem die Titandiborid-Phase etwa in Form nadelförmiger Kristallite aus der Legierung in die Schutzschicht eingreift und dadurch eine besonders gute Haftung der Schutzschicht auf der darunterliegenden Legierung bewirkt. Der Anteil an Bor sollte nicht mehr als 5 At% und derjenige von Titan nicht mehr als 2 At% betragen, da sich andernfalls zuviel Titandiborid bildet und die Legierung versprödet. Liegt der Boranteil unter 0,1 At% und derjenige von Titan unter 0,01 At%, so verschlechtert sich die Oxidations- und Korrosionsbeständigkeit der erfindungsgemässen Legierung ganz erheblich. Sehr bewährt hat sich ein Boranteil von mehr als 1 At%, höchstens aber 5 At%.

Eine besonders gute Oxidations- und Korrosionsbeständigkeit bei gleichzeitig guten mechanischen Eigenschaften wird mit einer erfindungsgemässen Legierung mit folgenden Legierungsbestandteilen erreicht:

| | |
|---|---|
| Aluminium | 26 bis 28 At% |
| Niob | 0,5 bis 1,5 At% |
| Chrom | 3 bis 7 At% |
| Silicium | 0,5 bis 1,5 At% |
| Bor | 2 bis 4 At% |
| Titan | 0,5 bis 1,5 At% |

Eisen und gegebenenfalls 100- 500ppm Kohlenstoff und/oder 50 bis 200 ppm Zirkonium als Rest.

Die erfindungsgemässe Legierung ist bevorzugt für Bauteile geeignet, welche bei hohen Temperaturen und geringen mechanischen Belastungen oxidierenden und korrodierenden Wirkungen ausgesetzt sind. Solche Bauteile können mit besonderem Vorteil der Führung einer Heissgasströmung dienen und etwa als Innenauskleidung einer Brennkammer, insbesondere für eine Gasturbine, ausgebildet sein.

## Patentansprüche

1. Oxidations- und korrosionsbeständige Legierung auf der Basis von dotiertem Eisenaluminid, welche neben Eisen und Aluminium als weitere Legierungsbestandteile zumindest Niob, Chrom, Silicium und Bor aufweist, dadurch gekennzeichnet, dass sie folgende Legierungsbestandteile in Atomprozent enthält:
24 - 28 Aluminium
0,1 - 2 Niob, Tantal und/oder Wolfram
0,1 - 10 Chrom
0,1 - 2 Silicium
0,1 - 5 Bor
0,1 - 2 Titan
wahlweise 100 - 500 ppm Kohlenstoff und/oder 50 - 200 ppm Zirkonium. Rest Eisen.

2. Legierung nach Anspruch 1, dadurch gekennzeichnet, dass sie mehr als 1 At%, höchstens aber 5 At% Bor enthält.

3. Legierung nach einem der Ansprüche 1 oder 2, dadurch gekennzeichnet, dass sie die folgenden Legierungsbestandteile enthält:
26 - 28 Aluminium
0,5 - 1,5 Niob
3 - 7 Chrom
0,5 - 1,5 Silicium
2 - 4 Bor
0,5 - 1,5 Titan
Rest Eisen.

4. Verwendung der Legierung nach Anspruch 1 in einem bei hohen Temperaturen und geringer mechanischer Belastung oxidierenden und/oder korrodierenden Wirkungen ausgesetzten Bauteil.

5. Verwendung nach Anspruch 4, dadurch gekennzeichnet, dass das Bauteil der Führung einer Heissgasströmung dient.

6. Verwendung nach Anspruch 5, dadurch gekennzeichnet, dass das Bauteil die Innenauskleidung einer Brennkammer, insbesondere für eine Gasturbine, ist.

## Claims

1. Oxidation-resistant and corrosion-resistant alloy based on doped iron aluminide which, in addition to iron and aluminium, contains, as further alloying constituents at least niobium, chromium, silicon and boron and which contains the following alloying constituents in atomic per cent:
24 - 28 aluminium,
0,1 - 2 niobium, tantalum and/or tungsten,
0,1 - 10 chromium,
0,1 - 2 silicon,
0,1 - 5 boron,
0,1 - 2 titanium,
optionally 100 - 500 ppm of carbon and/or 50 - 200 ppm of zirconium,
the remainder being iron.

2. Alloy according to Claim 1, characterized in that it contains more than 1 atomic %, but not more than 5 atomic %, boron.

3. Alloy according to either of Claims 1 or 2, characterized in that it contains the following alloying constituents:
26 - 28 aluminium,
0,5 - 1,5 niobium,
3 - 7 chromium,
0,5 - 1,5 silicon,
2 - 4 boron,
0,5 - 1,5 titanium,
the remainder being iron.

4. Use of the alloy according to Claim 1 in a component exposed to oxidizing and/or corrosive actions at high temperatures and low mechanical stress.

5. Use according to Claim 4, characterized in that the component is used to guide a hot-gas flow.

6. Use according to Claim 5, characterized in that the component is the internal lining of a combustion chamber, in particular for a gas turbine.

## Revendications

1. Alliage résistant à l'oxydation et à la corrosion à base d'aluminiure de fer dopé qui, outre le fer et l'aluminium, comporte comme autres composants d'alliage au moins du niobium, du chrome, du silicium et du bore, caractérisé en ce qu'il contient les composants d'alliage suivants en pourcentages atomiques:
24 - 28 aluminium
0,1 - 2 niobium, tantale et/ou tungstène
0,1 - 10 chrome
0,1 - 2 silicium
0,1 - 5 bore
0,1 - 2 titane
optionnellement
100 - 500 ppm carbone et/ou 50 - 200 ppm zirconium
reste fer.

2. Alliage suivant la revendication 1, caractérisé en ce qu'il contient plus de 1% atomique, mais au maximum 5% atomiques, de bore.

3. Alliage suivant l'une quelconque des revendications 1 ou 2, caractérisé en ce qu'il contient les composants d'alliage suivants:
26 - 28 aluminium
0,5 - 1,5 niobium
3 - 7 chrome
0,5 - 1,5 silicium
2 - 4 bore
0,5 - 1,5 titane
reste fer.

4. Application de l'alliage suivant la revendication 1 pour un élément de construction exposé à des effets oxydants et/ou corrosifs à des températures élevées et sous une charge mécanique faible.

5. Application suivant la revendication 4, caractérisée en ce que l'élément de construction sert à la conduite d'un courant de gaz très chauds.

6. Application suivant la revendication 5, caractérisée en ce que l'élément de construction constitue le revêtement intérieur d'une chambre de combustion, en particulier pour une turbine à gaz.
